# EUROPÄISCHE PATENTSCHRIFT

(11) **EP 0 501 011 B1**
(45) Veröffentlichungstag und Bekanntmachung des Hinweises auf die Patenterteilung: **17.05.1995**
(21) Anmeldenummer: 91117121.3
(22) Anmeldetag: 08.10.1991
(51) Int. Cl.: B41M 5/00

(54) **Schichtträger für ein Empfangsmaterial für thermische Farbstoffübertragungsverfahren**
Support for a receiving material for thermal dye transfer methods
Support pour matériau récepteur pour des procédés de transfert de colorant thermiques

(30) Priorität: 23.02.1991 DE 4105804
(43) Veröffentlichungstag der Anmeldung: 02.09.1992
(73) Patentinhaber: Felix Schoeller jr. Papierfabrik GmbH & Co. KG, D-49086 Osnabrück (DE)
(72) Erfinder: Jahn, Reiner, 7840 Müllheim 12 (DE); Graumann, Jürgen, W-4512 Wallenhorst (DE); Westfal, Horst, W-4513 Belm (DE)
(74) Vertreter: Minderop, Ralph H., Dr. rer. nat.

(56) Entgegenhaltungen:
- EP-A- 0 407 613

## Beschreibung

Die Erfindung betrifft einen polyolefinbeschichteten Schichtträger für ein Empfangsmaterial für thermische Farbstoffübertragungsverfahren sowie ein Verfahren zu dessen Herstellung.

Das System der thermischen Farbstoffübertragung (Dye Diffusion Thermal Transfer "D2T2") ermöglicht die Wiedergabe eines elektronisch erzeugten Bildes in Form einer "Hard Copy". Das Prinzip der thermischen Farbstoffübertragung besteht darin, daß das digitale Bild hinsichtlich der Grundfarben Cyan, Magenta, Gelb und Schwarz aufbereitet und in entsprechende elektrische Signale umgewandelt wird. Diese Signale werden zu einem Thermodrucker weitergeleitet und in Wärme umgesetzt.

Durch die Wärmeeinwirkung sublimiert der Farbstoff aus der Donorschicht eines im Kontakt mit dem Empfangsmaterial stehenden Farbbandes (Farbblattes) und diffundiert in die Empfangsschicht hinein.

Ein Empfangsmaterial für thermische Farbstoffübertragung besteht in der Regel aus einem Träger mit auf dessen Vorderseite aufgebrachter Empfangsschicht.

Als Träger kann eine Kunststoffolie, z. B. Polyesterfilm, ein synthetisches oder ein harzbeschichtetes Papier dienen.

Die Hauptkomponente der Empfangsschicht ist in der Regel ein thermoplastisches Harz, das eine Affinität zum Farbstoff aus dem Farbband aufweist, wie z. B. Polyester oder Acrylharze.

Außer einer Empfangsschicht werden oft noch andere Schichten auf die Vorderseite des Trägers aufgebracht, wie z. B. Sperr, Trenn-, Haft- und Schutzschichten.

An ein Farbstoffempfangsmaterial werden hohe Anforderungen gestellt, deren Erfüllung bei dem übertragenen Bild eine hohe Farbdensität und Bildschärfe (Strichschärfe) sichern soll.

Aus dem Stand der Technik sind verschiedene Wege zur Optimierung eines Farbstoffempfangsmaterials bekannt, z. B. über den Träger, oder durch das Aufbringen verschiedener Funktionsschichten und/oder durch eine spezifische Auswahl und Zusammensetzung der Empfangsschicht.

In der Patentschrift US 4,774,224 wird ein Empfangsmaterial beansprucht, dessen polyethylenbeschichtete Papierunterlage eine Oberflächenrauhigkeit (Ra) höchstens 0,191 »m aufweisen muß.

In einer anderen Patentanmeldung (EP-A-0 407 613 & JP-A-02 229 082) wird ein Empfangsmaterial beschrieben, bei dem der polyethylenbeschichtete Papierträger Rauhigkeitswerte in Höhe von 0,20 bis 4,1 »m aufweist.

Nachteilig an beiden Empfangsmterialien ist, daß nicht jede polyethylenbeschichtete Papierunterlage mit den beanspruchten Rauhigkeitswerten der PE-Oberfläche sowohl unterhalb als auch oberhalb von 7,5 »inch gute Ergebnisse hinsichtlich der Farbdensität und Bildschärfe des übertragenen Bildes garantiert.

Der vorliegenden Erfindung liegt nun die Aufgabe zugrunde, einen Schichtträger für ein Empfangsmaterial für thermische Farbstoffübertragungsverfahren zu entwickeln, welcher nach dem Auftragen einer Empfangsschicht ein Empfangsmaterial sicherstellen soll, welches die Erzeugung von Bildern hoher Auflösung (Strichschärfe) und Farbdichte ermöglicht.

Diese Aufgabe wird dadurch gelöst, daß als Schichtträger für ein Empfangsmaterial für thermische Farbstoffübertragung ein Basispapier mit einer Oberflächenrauhigkeit (Ra)von 4 »m oder weniger und mit einer darauf angeordneten Polyethylenbeschichtung in einer Auftragsmenge von höchstens 30 g/m² verwendet wird.

Überraschenderweise hat sich herausgestellt, daß entgegen den im Stand der Technik gemachten Behauptungen die Rauhigkeit des Basispapiers eines Schichtträgers für ein Empfangsmaterial für thermische Farbstoffübertragungsverfahren bei der Qualität des später übertragenen Bildes eine Rolle spielt.

Es hat sich herausgestellt, daß die Einhaltung des Rauhigkeitswertes des Basispapiers von <4 »m und einer Auftragsmenge der Polyolefinbeschichtung von <30 g/m² eine hohe Farbdensität und Auflösung (Strichschärfe) des übertragenen Bildes ermöglicht.

Dies gilt nicht nur für glänzende Oberflächen des polyolefinbeschichteten Schichtträgers (Ra <0,2 »m), sondern auch für PE-Oberflächen mit größerer Rauhtiefe (> 0,2 »m).

In einer bevorzugten Ausführung der Erfindung beträgt die Rauhigkeit des Basispapiers 2,5 »m oder weniger.

In einer anderen bevorzugten Ausführung ist die Auftragsmenge der Polyolefinbeschichtung kleiner als 15 g/m².

Die Polyolefinbeschichtung kann aus Polyethylen hoher (HDPE) und/oder niedriger Dichte (LDPE) oder aus Polypropylen bestehen. Zusätzlich kann die Polyolefinbeschichtung Pigmente, wie z.B. TiO₂ und andere Zusatzstoffe enthalten.

Erfindungsgemäß enthält die Polyolefinbeschichtung wenigstens 30 % HDPE, bevorzugt 40 - 80 % HDPE.

Die Erfindung wird mit Hilfe der nachfolgenden Beispiele näher erläutert.

### Beispiel 1

In einer Versuchsreihe wurden Basispapiere mit einem Flächengewicht von 135 g/m² und verschiedenen Oberflächenrauhigkeiten beidseitig mit Polyethylen extrusionsbeschichtet.

Die Vorderseite der Basispapiere wurde mit pigmentiertem Polyethylengemisch (32 % LDPE mit d = 0,934, MFI = 3,0; 42 % HDPE mit d = 0,950 g/cm³, MFI = 7; 13,0 % TiO₂-Masterbatch mit 50 % Rutil 2073 und 50 % LLDPE, MFI = 8,5; 13,0 % Vorgranulat aus 100 T. LDPE, 17 T. eines 10 %igen Ultramarinblaumasterbatch, 11 T. eines 0,2 %igen Echtrosapigmentmasterbatch und 10 T. Stearat), in dem der prozentuale HDPE-Anteil 42 Gew.-% beträgt, in unterschiedlichen Auftragsmengen nach folgendem Schema beschichtet:

| Merkmale | Beispiele | | | | | | |
|---|---|---|---|---|---|---|---|
| | 1a | 1b | 1c | 1d | 1e | 1f | 1g |
| Rauhigkeit des Rohpapiers Ra (»m) | 7 | 4 | 2,5 | 0,5 | 6 | 0,5 | 0,5 |
| Auftragsmenge der PE-Beschichtung g/m² | 30 | 30 | 30 | 30 | 12 | 12 | 10 |

Bei der Extrusionsbeschichtung wurde ein Kühlzylinder mit glänzender Oberfläche gewählt, so daß die Oberfläche der PE-beschichteten Unterlagen eine Rauhtiefe (Ra) von 0,15 »m aufwies.

Im nächsten Schritt wurde auf die PE-beschichteten Basispapiere eine Empfangsschicht in einer Auftragsmenge von 10 g/m² aufgetragen.

Die Empfangsschicht wurde aus wäßriger Suspension folgender Zusammensetzung bei einer Maschinengeschwindigkeit von 130 m/min aufgetragen:

| | |
|---|---|
| Acrylat-Copolymer (Primal HG-44) 40 %ige wäßr. Disp. | 41,4 Gew.-% |
| Oxyd. Polyethylen (Südranol 340) 30 %ige wäßr. Disp. | 55,2 Gew.-% |
| Fluortensid 1 %ig in H₂O | 3,4 Gew.-% |

Das nach anschließender Trocknung (110°C, 10 sec) erhaltene Empfangsmaterial wurde unter Anwendung des thermischen Bildübertragungsverfahrens bedruckt und anschließend analysiert. Die Ergebnisse sind in Tabelle 1 zusammengefaßt.

### Beispiel 2

Basispapier mit einem Flächengewicht von 135 g/m² und unterschiedlicher Oberflächenrauhigkeit wurde nach folgendem Schema PE-beschichtet:

| Merkmal | Beispiele | | | |
|---|---|---|---|---|
| | 2a | 2b | 2c | 2d |
| Rauhigkeit des Rohpapiers Ra (»m) | 4 | 4 | 4 | 0,5 |
| Auftragsmenge der PE-Beschichtung (g/m²) | 30 | 15 | 10 | 10 |

Die PE-Beschichtung der Vorderseite war ein pigmentiertes Polyethylengemisch (21,2 % LDPE mit d = 0,924 g/cm³, MFI 4,5, 50 % HDPE mit d = 0,960 g/cm³, MFI = 6,0; 15,0 % TiO₂-Masterbatch mit 50 % Rutil 2073 und 50 % LLDPE, MFI = 8,5 ; 13,8 % Vorgranulat aus 100 T. LDPE, 17 T. eines 10 %igen Ultramarinmasterbatch, 11 T. eines 0,2 %igen Echtrosapigmentmasterbatch und 10 T. Stearat), in dem der prozentuale HDPE-Anteil 50 Gew.-% beträgt.

Im nächsten Schritt wurde auf die PE-beschichteten Träger eine Empfangsschicht wie im Beispiel 1 aufgetragen.

Die Ergebnisse der anschließenden Analyse der bedruckten Empfangsmaterialien sind in Tabelle 2 zusammengefaßt.

### Prüfung des gemäß Beispiel 1 und 2 hergestellten Schichtträgers

Die mit einer Bildempfangsschicht versehenen erfindungsgemäßen Schichtträger wurden einem thermischen Bildübertragungsverfahren unterzogen. Hierzu wurde ein Colour Video Printer VY - 25E der Fa. Hitachi eingesetzt unter Anwendung eines Hitachi-Farbbandes. Der Video-Printer hat folgende technische Daten:

| | |
|---|---|
| Bildspeicher: | PAL 1-Vollbild-Speicher |
| Druckbild: | 64 Farbton-Bild |
| | Bildelemente: 540:620 Punkte |
| Druckzeit: | 2 Minuten/Bild |

Bei den erhaltenen Druckbildern (Hardcopy) wurden die Farbdensität und die Stichschärfe untersucht.

Die Densitätsmessungen wurden mit Hilfe eines Densitometers (Original Reflection Densitometer SOS-45) durchgeführt. Die Messungen erfolgten für die Grundfarben Cyan, Magenta, Gelb und Schwarz.

Die Strichschärfe wurde an Hand von in den Grundfarben geprinteten Testbildern ermittelt. Das Testbild zeigt gerade Linien, die sowohl horizontal als auch vertikal geprintet sind. Die Messung erfolgt mit einem Fadenzähler an drei Meßstellen. Daraus wird das arithmetische Mittel berechnet. Je kleiner der gemessene Wert der Strichbreite ist, desto höher ist die Schärfe des Bildes.

Außer den o.g. Messungen wurden die Druckbilder visuell begutachtet und das Auftreten von Ungleichmäßigkeiten auf der Bildoberfläche, wie z.B. das Auftreten weißer Punkte sog. "Missing dots" (keine Farbstoffaufnahme) zur Beurteilung der Bildqualität herangezogen.

Die in den Tabellen 1 und 2 aufgeführten Ergebnisse zeigen, daß mit dem erfindungsgemäß hergestellten Schichtträger ein Bildempfangsmaterial erzeugt werden kann, welches eine höhere Farbdensität und Bildschärfe der gedruckten Bilder im Vergleich zum herkömmlichen Empfangsmaterial aufweist.

## Patentansprüche

1. Schichtträger für ein Empfangsmaterial für thermische Farbstoffübertragungsverfahren, bestehend aus einem Basispapier und einer darauf angeordneten Polyolefinbeschichtung, dadurch gekennzeichnet, daß die Rauhigkeit (Ra) des Basispapiers höchstens 4 »m beträgt und die auf dem Basispapier angeordnete Polyolefinbeschichtung in einer Auftragsmenge von höchstens 30 g/m² aufgetragen ist.

2. Schichtträger nach Anspruch 1, dadurch gekennzeichnet, daß die Rauhigkeit des Basispapiers 2,5 »m oder weniger beträgt.

3. Schichtträger nach Anspruch 1 und 2, dadurch gekennzeichnet, daß die Polyolefinbeschichtung eine Polyethylenbeschichtung ist, deren Auftragsmenge kleiner als 15 g/m² ist.

4. Schichtträger nach Anspruch 1 bis 3, dadurch gekennzeichnet, daß die Polyolefinbeschichtung wenigstens 30 % HDPE enthält.

5. Schichtträger nach Anspruch 4, dadurch gekennzeichnet daß die Polyolefinbeschichtung 40 - 80 % HDPE enthält.

6. Schichtträger nach Anspruch 1 bis 5, dadurch gekennzeichnet, daß die Polyolefinbeschichtung zusätzlich Pigmente enthält.

7. Schichtträger nach Anspruch 6, dadurch gekennzeichnet, daß das Pigment Titandioxid ist.

8. Verfahren zur Herstellung eines Schichtträgers für ein Empfangsmaterial für thermische Farbstoffübertragung, der aus einem polyolefinbeschichteten Basispapier besteht, dadurch gekennzeichnet, daß die Polyolefinbeschichtung in einer Auftragsmenge von höchstens 30 g/m² auf ein Basispapier mit einer Oberflächenrauhigkeit (Ra) von höchstens 4 »m aufgetragen wird.

9. Verfahren nach Anspruch 8, dadurch gekennzeichnet daß die Rauhigkeit des Basispapiers 2,5 »m oder weniger beträgt.

10. Verfahren nach Anspruch 8 und 9, dadurch gekennzeichnet, daß die Polyolefinbeschichtung eine Polyethylenbeschichtung ist, deren Auftragsmenge kleiner als 15 g/m² ist.

11. Verfahren nach Anspruch 8 bis 10, dadurch gekennzeichnet, daß die Polyolefinbeschichtung wenigstens 30 % HDPE enthält.

12. Verfahren nach Anspruch 8 bis 11, dadurch gekennzeichnet, daß die Polyolefinbeschichtung zusätzlich Titandioxid enthält.

## Claims

1. Support for a receiving material for thermal dye transfer processes, consisting of a base paper and a polyolefin coating disposed thereon, characterized in that the roughness (Ra) of the base paper is at most 4 »m and the polyolefin coating disposed on the base paper is applied at an application rate of at most 30 g/m².

2. Support according to Claim 1, characterized in that the roughness of the base paper is 2.5 »m or less.

3. Support according to Claim 1 and 2, characterized in that the polyolefin coating is a polyethylene coating, the application rate of which is less than 15 g/m².

4. Support according to Claim 1 to 3, characterized in that the polyolefin coating contains at least 30% HDPE.

5. Support according to Claim 4, characterized in that the polyolefin coating contains 40-80% HDPE.

6. Support according to Claims 1 to 5, characterized in that the polyolefin coating additionally contains pigments.

7. Support according to Claim 6, characterized in that the pigment is titanium dioxide.

8. Method of making a support for a receiving material for thermal dye transfer, which consists of a polyolefin-coated base paper, characterized in that the polyolefin coating is applied at an application rate of at most 30 g/m² onto a base paper having a surface roughness (Ra) of at most 4 »m.

9. Method according to Claim 8, characterized in that the roughness of the base paper is 2.5 »m or less.

10. Method according to Claims 8 and 9, characterized in that the polyolefin coating is a polyethylene coating, the application rate of which is less than 15 g/m².

11. Method according to Claims 8 to 10, characterized in that the polyolefin coating contains at least 30% HDPE.

12. Method according to Claims 8 to 11, characterized in that the polyolefin coating contains additionally titanium dioxide.

## Revendications

1. Support de couches pour un matériau récepteur pour un procédé de transfert thermique de colorants, constitué d'un papier de base et d'un enduit de polyoléfine pratiqué sur celui-ci, caractérisé en ce que la rugosité (Ra) du papier de base atteint au maximum 4 »m et que l'enduit de polyoléfine appliqué sur le papier de base est appliqué en quantité ayant au maximum 30 g/m².

2. Support de couches selon la revendication 1, caractérisé en ce que la rugosité du papier de base atteint 2,5 »m ou moins encore.

3. Support de couches selon les revendications 1 et 2, caractérisé en ce que l'enduit de polyoléfine est, un enduit de polyéthylène dont la quantité appliquée est inférieure à 15 g/m².

4. Support de couches selon les revendications 1 à 3, caractérisé en ce que l'enduit de polyoléfine contient au moins 30% de HDPE.

5. Support de couches selon la revendication 4, caractérisé en ce que l'enduit de polyoléfine contient de 40 à 80% de HDPE.

6. Support de couches selon les revendications 1 à 5, caractérisé en ce que l'enduit de polyoléfine contient en outre des pigments.

7. Support de couches selon la revendication 6, caractérisé en ce que le pigment est du dioxyde de titane.

8. Procédé de préparation d'un support de couches pour un matériau récepteur pour transfert thermique de colorants, qui est constitué d'un papier de base enduit de polyoléfine, caractérisé en ce que l'enduit de polyoléfine est appliqué sur le papier de base avec une rugosité de surface (Ra) de 4 »m au plus, en quantité atteignant au maximum 30 g/m².

9. Procédé selon la revendication 8, caractérisé en ce que la rugosité du papier de base est égale à 2,5 »m ou moins encore.

10. Procédé selon les revendications 8 et 9, caractérisé en ce que l'enduit de polyoléfine est un enduit de polyéthylène dont la quantité appliquée est plus faible que 15 g/m².

11. Procédé selon les revendications 8 à 10, caractérisé en ce que l'enduit de polyoléfine contient au moins 30% de HDPE.

12. Procédé selon les revendications 8 à 11, caractérisé en ce que l'enduit de polyoléfine contient en outre du dioxyde de titane.
